# EUROPÄISCHE PATENTSCHRIFT

(11) **EP 1 775 338 B1**
(45) Veröffentlichungstag und Bekanntmachung des Hinweises auf die Patenterteilung: **12.08.2009**
(21) Anmeldenummer: 06021301.4
(22) Anmeldetag: 11.10.2006
(51) Int. Cl.: C11D 9/10, C11D 10/04, C11D 3/02, C11D 17/04

(54) **Festseifen mit verringerter Rissbildung**
Solid soap with reduced cracking
Savon solide à fendillement réduit

(30) Priorität: 14.10.2005 DE 102005049834
(43) Veröffentlichungstag der Anmeldung: 18.04.2007
(73) Patentinhaber: Beiersdorf Aktiengesellschaft, 20253 Hamburg (DE); Hirtler GmbH, 79423 Heitersheim (DE)
(72) Erfinder: Küther, Jörg, 25469 Halstenbek (DE); Lenuck, Andreas, 20251 Hamburg (DE); Karcher, Erich, 79249 Merzhausen (DE)

(56) Entgegenhaltungen:
- EP-A1- 1 174 493
- EP-B1- 0 560 322
- WO-A-03/085077
- DE-A1- 10 318 325
- DE-C- 512 428
- GB-A- 191 505 343
- US-A- 2 160 834
- US-A- 4 295 985

## Beschreibung

Die vorliegende Erfindung betrifft Festseifen mit verringerter Rissbildung.

Der Wunsch nach einem sauberen und gepflegten Äußeren ist wohl so alt wie die Menschheit. Unreine Haut und ein ungepflegtes Haarkostüm bieten idealen Nährboden und Heimstatt für Krankheitserreger und Parasiten aller Art. Die Lust an der Körperhygiene wurde stetig verstärkt, als in den 60er Jahren des 20. Jahrhunderts neben der "klassischen" Seife auch flüssige Reinigungsmittel mit neuentwickelten synthetischen Tensiden formuliert werden konnten. Baden und Duschen sind seitdem aus unserem täglichen Leben nicht mehr wegzudenken und den Verbrauchern stehen heutzutage eine Vielzahl von Produkten für die Reinigung der verschiedenen Körperpartien zur Verfügung. Trotz der angebotenen Produktvielfalt behaupten Seifenstücke einen nicht unbedeutenden Marktanteil.

Oberflächenaktive Stoffe - am bekanntesten die Alkalisalze der höheren Fettsäuren, also die klassischen "Seifen" - sind amphiphile Stoffe, die organische unpolare Substanzen in Wasser emulgieren können.

Bei der Körperreinigung spielen Stückseifen eine große Rolle, die heutzutage großtechnisch durch kontinuierliche Verseifung von freien Fettsäuren mit Alkalien, Aufkonzentrieren der Grundseifen und Sprühtrocknung hergestellt werden. Man unterscheidet dabei zwischen echten Alkaliseifen, die ausschließlich Fettsäuresalze und gegebenenfalls noch freie Fettsäuren enthalten und sogenannten "Combibars", Stückseifen, die neben Fettsäuresalzen noch weitere synthetische Tenside, in der Regel Fettalkoholethersulfate oder Fettsäureisethionate aufweisen. Eine Sonderstellung nehmen hingegen die Syndetstückseifen, sogenannte "Syndetbars" ein, die bis auf Verunreinigungen frei von Fettsäuresalzen sind und ausschließlich synthetische Tenside enthalten.

Allein in Deutschland werden jährlich mehrere Millionen Stück Seifen für die Körperhygiene verkauft. Die Anforderungen des Marktes an diesen Massenverbrauchsartikel werden dabei jedoch immer höher: Stückseifen müssen die Haut nicht nur reinigen, sondern auch pflegen, d.h. ein Austrocknen verhindern, rückfetten und einen Schutz gegen Einflüsse von außen bieten.

Selbstverständlich wird erwartet, dass die Seife in besonderem Maße hautverträglich ist, sie soll aber in der Anwendung dennoch möglichst viel und cremigen Schaum ergeben und sich durch ein angenehmes Hautgefühl während und nach der Anwendung auszeichnen. In diesem Zusammenhang suchen Hersteller von Stückseifen ständig nach neuen Inhaltsstoffen, die diesem gestiegenen Anforderungsprofil Rechnung tragen.

Zudem neigen Seifenstücke während des Gebrauchs vielfach zu Rissbildung im Seifenkörper und die Ränder der Risse sind häufig grau oder dunkel verfärbt. Dies beeinträchtigt zwar nicht die Reinigungs- und Pflegeleistung der Seifen, aber das optische Empfinden und das Hautgefühl bei der Verwendung des Seifenstücks. Ziel ist es diesen Übelständen Abhilfe zu schaffen und während der gesamten Verwendung optisch ästhetische und sensorisch angenehme, d.h. glatte Seifenoberflächen zur Verfügung zustellen.

Hauptbestandteile sind die Alkalisalze der Fettsäuren natürlicher Öle und Fette, vorzugsweise der Kettenlänge C₁₂-C₁₈. Da Laurinsäureseifen besonders gut schäumen, sind die laurinsäurereichen Kokos- und Palmkernöle bevorzugte Rohstoffe für die Feinseifenherstellung. Die Natriumsalze der Fettsäuregemische sind fest, die Kaliumsalze weich-pastös. Zur Verseifung wird die verdünnte Natron- oder Kalilauge den Fettrohstoffen im stöchiometrischen Verhältnis so zugesetzt, dass in der fertigen Seife ein Laugenüberschuss von höchstens 0,05% vorhanden ist. Vielfach werden die Seifen heute nicht mehr direkt aus den Fetten, sondern aus den durch Fettspaltung gewonnenen Fettsäuren hergestellt.

Übliche Seifenzusätze sind Fettsäuren, Fettalkohole, Lanolin, Lecithin, pflanzliche Öle, Partialglyceride und andere fettähnliche Substanzen zur Rückfettung der gereinigten Haut, Antioxidantien wie Ascorbylpalmitat oder Tocopherol zur Verhinderung der Autooxidation der Seife (Ranzigkeit), Komplexierungsmittel Nitrilotriacetat zur Bindung von Schwermetallspuren, die den autooxidativen Verderb katalysieren könnten, Parfümöle zur Erzielung der gewünschten Duftnoten, Farbstoffe zur Einfärbung der Seifenstücke und gewünschtenfalls spezielle Zusätze.

Wichtigste Typen der Feinseifen sind:
- Toilettenseifen mit 20 - 50 % Kokosöl im Fettansatz, bis 5 % Rückfetter-Anteil und 0,5 - 2 % Parfümöl, sie bilden den größten Anteil der Feinseifen;
- Luxusseifen mit bis zu 5 % besonders kostbarer Parfümöle;
- Deoseifen mit Zusätzen desodorierender Wirkstoffe, wie z. B. 3,4,4'-Trichlorcarbanilid (Triclocarban);
- Cremeseifen mit besonders hohen Anteilen rückfettender und die Haut cremender Substanzen;
- Babyseifen mit guter Rückfettung und zusätzlich pflegenden Anteilen wie z. B. Kamille-Extrakten, allenfalls sehr schwach parfümiert;
- Hautschutzseifen mit hohen Anteilen rückfettender Substanzen sowie weiteren pflegenden und schützenden Zusätzen, wie z. B. Proteinen;
- Transparentseifen mit Zusätzen von Glycerin, Zucker u. a., welche die Kristallisation der Fettsäuresalze in der erstarrten Seifenschmelze verhindern und so ein transparentes Aussehen bewirken;
- Schwimmseifen mit einer Dichte < 1, hervorgerufen durch bei der Herstellung kontrolliert eingearbeitete Luftbläschen;
- Seifen mit abrasiven Zusätzen zur Reinigung stark verschmutzter Hände.

Beim Waschen mit Seife stellt sich in der Waschlauge ein pH-Wert von 8 - 11 ein. Diese Alkalität verändert den natürlichen Säuremantel der Haut (pH-Wert 5 - 6). Dieser wird bei normaler Haut zwar relativ schnell regeneriert, bei empfindlicher oder vorgeschädigter Haut kann es jedoch zu Irritationen kommen. Die Basis von Syndetseifen sind synthetische Aniontenside, die mit Gerüstsubstanzen, Rückfettern und weiteren Zusätzen zu seifenähnlichen Stücken verarbeitet werden können. Ihr pH-Wert ist in weiten Grenzen variierbar und wird meist neutral auf pH 7 oder dem Säuremantel der Haut angepasst auf pH 5,5 eingestellt. Sie haben hervorragende Reinigungskraft, schäumen in jeder Wasserhärte, sogar in Meerwasser, der Anteil rückfettender Zusätze muss wegen ihrer intensiven Reinigungs- und Entfettungswirkung deutlich höher als bei normalen Seifen sein. Ihr Nachteil ist der relativ hohe Preis.

Die Schrift DE 103 18 325 A1 offenbart ein festes Reinigungsstück, welches eine Kombination aus oberflächenaktiven Substanzen und elastomeren Polymeren enthält.

Die Schrift EP 1 174 493 A1 offenbart ein geformtes Seifenprodukt enthalten Talkum, bestimmte Fettsäurealkaliseife und rückfettend wirksame Substanzen, wobei diese Produkte frei von Alkyl-(oligo)-glycosiden sind.

Die Schrift DE 512428 offenbart feste Seifen mit niedrigem Fettsäuregehalt unter 80 % mit Ammoniumthiosulfat.

Die Schrift WO 03/085077 A1 offenbart ein geformtes Seifenprodukt enthaltend bestimmte Alkalifettsäuresalze und vorgelatinisierte, quervernetzte Stärkederivate.

Ein sehr großes und von Verbrauchern oft bemängeltes Phänomen bei Festseifen ist deren Neigung im Gebrauch Risse im Festseifenstück auszubilden. Dies kann bis zum Zerfall in mehrere kleine Stücke gehen.

Die Rissbildung kann wie folgt gemessen werden:
- **1. Anlage:**: Aufhängevorrichtung mit Drahthaken oder Fäden zum Aufhängen der zu prüfenden Seifenstücke.
Mit frischem Leitungswasser gefülltes Kunststoffrohr.
Auf eine Temperatur zwischen 21°C und 22°C und eine relative Luftfeuchtigkeit von 50 - 55 % klimatisierte(r) Raum/Kammer.
Es sind ausschließlich repräsentative Seifenstücke für die Prüfung einzusetzen. Die Seifenstücke müssen mindestens 24 Stunden alt sein.
- **Vorgehensweise**:: Seifen mit Prägung müssen mit der glatteren Seite in das Wasser getaucht werden.
In eine der Flachseiten ist vertikal ein Loch zu bohren. Der Abstand zwischen dem Loch und einer der Breitseiten hat etwa 2 cm zu betragen. Der Abstand zwischen dem Loch und den beiden Schmalseiten sollte gleich groß sein.
Bei Rundseifen hat das Loch ebenfalls etwa 2 cm von der Kante beabstandet zu sein (siehe Figur 1)
Die Seife ist mit einem Drahthaken oder einem Faden an der Aufhängevorrichtung zu befestigen. Eine Hälfte der Seife muss im Wasser eingetaucht sein. Es ist sicherzustellen, dass die Breitseite der Seife parallel zur Wasseroberfläche ausgerichtet ist.
Prüfzeitraum: 12 Tage.
Tag 1: Die Seife muss vier Stunden lang bei Raumtemperatur im Wasser bleiben. Nach vier Stunden ist die Seife aus dem Wasser zu nehmen und an der Aufhängevorrichtung abtropfen zu lassen.
Trocknungszeitraum von 44 Stunden. Danach erste Bewertung.
Tag 3: Die Seife muss vier Stunden lang bei Raumtemperatur im Wasser bleiben. Nach vier Stunden ist die Seife aus dem Wasser zu nehmen und an der Aufhängevorrichtung abtropfen zu lassen.
Trocknungszeitraum von 44 Stunden. Danach zweite Bewertung.
Tag 5: Die Seife muss vier Stunden lang bei Raumtemperatur im Wasser bleiben. Nach vier Stunden ist die Seife aus dem Wasser zu nehmen und an der Aufhängevorrichtung abtropfen zu lassen.
Trocknungszeitraum von 68 Stunden. Danach dritte Bewertung.
Tag 8: Die Seife muss vier Stunden lang bei Raumtemperatur im Wasser bleiben. Nach vier Stunden ist die Seife aus dem Wasser zu nehmen und an der Aufhängevorrichtung abtropfen zu lassen.
Trocknungszeitraum von 44 Stunden. Danach vierte Bewertung.
Tag 10: Die Seife muss vier Stunden lang bei Raumtemperatur im Wasser bleiben. Nach vier Stunden ist die Seife aus dem Wasser zu nehmen und an der Aufhängevorrichtung abtropfen zu lassen.
Trocknungszeitraum von 44 Stunden. Danach fünfte und letzte Bewertung.

### 2. Auswertung

Der Einsatz von Thiosulfat in Konzentrationen bis 0,2 % als Farbstabilisierungsmittel in Festseifen ist üblich, konnte jedoch keinen Weg zur Lösung des Problems weisen.

Es war daher die Aufgabe der vorliegenden Erfindung, die Mängel des Standes der Technik zu beseitigen und alkalische Reinigungszubereitungen mit geringer Rissbildung und besonders gutem Hautgefühl zu entwickeln.

Überraschend wurde gefunden, dass durch Einsatz von Thiosulfat in Konzentrationen größer 0,2 % langzeitstabile Festseifen mit signifikant reduzierter Rissbildung hergestellt werden können. Eine Verkörperung der Erfindung ist daher ein festes Seifenstück, enthaltend mehr als 0,2 % eines Thiosulfatsalzes, bevorzugt mehr als 0,3 % besonders bevorzugt mehr als 0,5 % und kleiner 5 %, 50 - 90 % Fettsäuresalz, Wasser in einer Menge von 5 - 35 Gew. % und zusätzliche anionische Tenside kleiner 10 %.

Selbst für den Fachmann sind Prognosen über die Langzeitstabilität solcher Systeme und insbesondere Einflüsse auf das Rissbildungsverhalten von Festseifenstücken schwer zu geben und insofern sind die Eigenschaften dieser Formulierung erstaunlich.

Bevorzugt ist es, wenn der pH-Wert einer 1% igen wässerigen Lösung größer als 8 ist. Dadurch wird ein seifentypisches Hautgefühl nach der Anwendung bewirkt.

Bevorzugt ist es, wenn die Fettsäuren aus 50 - 95 Gew.-% C₁₆-C₁₈-Fettsäuren und aus 5 - 50 Gew.-% C₁₂-C₁₄-Fettsäuren, besonders bevorzugt aus 50 - 85 Gew.-% C₁₆-C₁₈-Fettsäuren und aus 10 - 50 Gew.-% C₁₂-C₁₄-Fettsäuren zusammengesetzt sind. Dadurch erhält man weiche, kosmetisch angenehme Seifenstücke mit gutem Anschäumverhalten.

Bevorzugt ist es, wenn zusätzlich 1 - 10 Gew.-% freie Fettsäuren mit 12 bis 22 C-Atomen darin enthalten sind.

Das erfindungsgemäße Seifenstück enthält zusätzliche anionische Tenside in Gewichtsanteilen kleiner 10% bevorzugt kleiner 5% besonders bevorzugt kleiner 2,5 %. Dadurch wird ein besseres Anschäumen bei hartem Wasser bewirkt.

Bevorzugt ist es, wenn ein erfindungsgemäßes Seifenstück 1 -99 Gew.-% Fettsäuren mit 12 - 22 C-Atomen, in Form ihrer Alkaliseifen enthält, insbesondere einer Grundseife, beispielsweise einer solchen, deren Seifenbestandteile sich aus Natriumtallowat, Natriumcocoat und/oder Natrium-Palmkernfettsäuresalz zusammensetzen. Dadurch kann eine nesonders preisgünstige und dennoch hochwertige Seife hergestellt werden. Als Fettsäuren zur Herstellung der Grundseife werden die linearen Fettsäuren mit 12 bis 22 C-Atomen, z. B. die Laurin-, Myristin-, Palmitin-, Stearin-, Arachin- und Behensäure, aber auch die ungesättigten Fettsäuren, z. B. Palmitolein-, ÖI-, Linol-, Linolen-, Arachidon- und Erucasäure verwendet. Bevorzugt werden technische Gemische, wie sie aus pflanzlichen und tierischen Fetten und Ölen erhältlich sind, eingesetzt, z. B. Kokosölfettsäure und Talgfettsäure.

Besonders bevorzugt sind Gemische aus Kokos- und Talgfettsäureschnitten, insbesondere ein Gemisch aus 50 - 95 Gew.-% C₁₆-C₁₈- Talgfettsäure und 5 - 50 Gew.-% C₁₂-C₁₄-Ko-kosfettsäure. Ganz besonders bevorzugt ist ein Gemisch aus 50 - 80 Gew.-% C₁₆-C₁₈- Talgfettsäure und 20 - 50 Gew.-% C₁₂-C₁₄-Kokosfettsäure.

Die Fettsäuren werden in Form ihrer Alkaliseife, üblicherweise als Natriumseifen eingesetzt. Die Seifen können aber auch aus den Fetten und Ölen direkt durch Verseifung (Hydrolyse) mit Natronlauge und Abtrennen des Glycerins erzeugt werden. Bevorzugt enthalten die erfindungsgemäßen geformten Seifenprodukte einen zusätzlichen Anteil von 1 - 10 Gew.-% an freien Fettsäuren mit 12 - 22 C-Atomen. Diese können mit den Fettsäuren der Grundseife identisch sein und durch einen entsprechenden Alkaliunterschuss bei der Verseifung in die Grundseife eingebracht werden. Bevorzugt werden die freien Fettsäuren aber nach der Verseifung und nach dem Aufkonzentrieren, vor der Trocknung, zudosiert.

Das Seifenstück enthält Wasser in einer Menge von 5-35 Gew.%. Der Wassergehalt ist einerseits bedingt durch das Herstellungsverfahren, andererseits wirkt er sich günstig auf die Gebrauchseigenschaften der Seife aus.

Bevorzugt ist es, wenn das Seifenstück einen Schmelzpunkt von mehr als 45 °C hat. Dadurch ist das Seifenstück auch für die Tropen geeignet.

Weiter ist es bevorzugt, wenn das oder die Thiosulfatsalze aus der Gruppe der anorganischen Alkalimetallthiosulfate, bevorzugt Natriumthiosulfat gewählt werden.

Weiter ist es bevorzugt, wenn das erfindungsgemäße Seifenstück Zusatz- und/oder Hilfsstoffe, wie z. B. synthetische Tenside, Ölkörper, Emulgatoren, Überfettungsmittel, Fette, Wachse, Glycerin, Stabilisatoren, Filmbildner, kationische Polymere, Talkum, Pigmente, Vitamine, biogene Wirkstoffe, Konservierungsmittel, Farb- und Duftstoffe u. a., in einer Konzentration von kleiner 10 % bevorzugt kleiner 5 % besonders bevorzugt kleiner 1 % in dem Seifenprodukt enthält. Die Erfindung umfasst auch ein erfindungsgemäßes Seifenstück eingeschlossen in einem Kissen aus wasserunlöslichem Vlies, Netz oder gelochter Folie, welches so zur Anwendung gelangt. Hierdurch kann eine völlig neue Produktform bereitgestellt werden.

Die Erfindung umfasst auch die Verwendung von Thiosulfatsalzen zur Reduktion der Rissbildung bei Seifen.

### Exemplarische Messergebnisse für Seifenstücke mit 0,2% und 0,6% Natriumthiosulfat:

### Seife mit 0,6% Natriumthiosulfat:

Die erfindungsgemäße Zubereitung weist weiterhin vielfache Vorteile auf:
- Neben den Pflege- und/ oder Reinigungseigenschaften stellt die Handhabung eines kosmetischen Produktes einen für den Verbraucher sehr wichtigen Punkt dar. Die hier beschriebene Formulierung verfügt über sehr gute Anwendungseigenschaften. Sie lässt sich auf die Haut gut aufbringen und nach der Anwendung einfach abspülen.
- Das Produkt weist eine sehr gute Langzeitstabilität auf. Diese garantiert über den gesamten Verwendungszeitraum eine gleich bleibende Produktqualität und Produktleistung.
- Sehr gute Schaum- und sehr gute Reinigungsleistung des Produktes.

Erfindungsgemäß können in den festen Reinigungsstücken wie "echte" Alkaliseifen oder Combibars elastomere Polymere enthalten sein.

Vorteilhaft im Sinne der vorliegenden Erfindung ist es, wenn das erfindungsgemäße Produkt einen oder mehrere Komplexbildner in einer Gesamtkonzentration von 0,1 bis 2,0 Gew.-% und besonders bevorzugt in einer Konzentration von 0,2 bis 1,0 Gew.-%, jeweils bezogen auf das Gesamtgewicht der Zubereitung, enthält.

Der oder die Komplexbildner können vorteilhaft aus der Gruppe der üblichen Verbindungen gewählt werden, wobei bevorzugt mindestens eine Substanz aus der Gruppe bestehend aus Weinsäure und deren Anionen, Citronensäure und deren Anionen, Aminopolycarbonsäuren und deren Anionen (wie beispielsweise Ethylendiamintetraessigsäure (EDTA) und deren Anionen, Tetranatrium Iminodisuccinate (IDS), Nitrilotriessigsäure (NTA) und deren Anionen, Hydroxyethylendiaminotriessigsäure (HOEDTA) und deren Anionen, Diethylenaminopentaessigsäure (DPTA) und deren Anionen, trans-1,2-Diaminocyclohexantetraessigsäure (CDTA) und deren Anionen).

Erfindungsgemäß besonders bevorzugt ist es Hydroxyethylendiaminotriessigsäure und insbesondere das Natriumsalz der Hydroxyethylendiaminotriessigsäure (Na₃HEDTA) als Komplexbildner einzusetzen.

Es ist erfindungsgemäß vorteilhaft, wenn das erfindungsgemäße Produkt einen oder mehrere Hautbefeuchtungsmittel in einer Konzentration von 0,5 bis 10 Gew.-% und bevorzugt in einer Konzentration von 2,0 bis 6,0 Gew.-%, jeweils bezogen auf das Gesamtgewicht der Zubereitung, enthält.

Erfindungsgemäß vorteilhafte Hautbefeuchtungsmittel sind beispielsweise Glycerin, Milchsäure und/oder Lactate, insbesondere Natriumlactat, Butylenglykol, Propylenglykol, Biosaccaride Gum-1, Glycine Soja, Ethylhexyloxyglycerin, Pyrrolidoncarbonsäure und Harnstoff. Ferner ist es insbesondere von Vorteil, polymere Moisturizer aus der Gruppe der wasserlöslichen und/oder in Wasser quellbaren und/oder mit Hilfe von Wasser gelierbaren Polysaccharide zu verwenden. Insbesondere vorteilhaft sind beispielsweise Hyaluronsäure, Chitosan und/oder ein fucosereiches Polysaccharid, welches in den Chemical Abstracts unter der Registraturnummer 178463-23-5 abgelegt und z. B. unter der Bezeichnung Fucogel®1000 von der Gesellschaft SOLABIA S.A. erhältlich ist.

Erfindungsgemäß besonders bevorzugt ist dabei der Einsatz von Glycerin als Hautbefeuchtungsmittel.

Es ist erfindungsgemäß vorteilhaft, wenn das erfindungsgemäße Produkt Abrasiva (z. B. Peelingpartikel aus Polyethylen), Glitterstoffe, Effektstoffe, Farbschlieren, Gasblasen (insbesondere Luftblasen), Perlglanzpigmente, Effektpigmente, optische Aufheller, Glimmer, Öl- und/oder E-mulsionströpchen enthält.

Auch ist es vorteilhaft im Sinne der vorliegenden Erfindung, wenn das erfindungsgemäße Reinigungsstück einen oder mehrere Farbstoffe enthält. Dabei können insbesondere alle bekannten, wasserlöslichen und für die Kosmetik zugelassenen Farbstoffe der Zubereitung zugesetzt werden.

Besonders vorteilhafte Zubereitungen werden ferner erhalten, wenn als Zusatz- oder Wirkstoffe Antioxidantien eingesetzt werden.

Weitere vorteilhafte Wirkstoffe im Sinne der vorliegenden Erfindung sind natürliche Wirkstoffe und/oder deren Derivate, wie z. B. alpha-Liponsäure, Phytoen, D-Biotin, Coenzym Q10, alpha-Glucosylrutin, Carnitin, Carnosin, natürliche und/oder synthetische Isoflavonoide, Kreatin, Kreatinin, Taurin und/oder β-Alanin sowie 8-Hexadecen-1,16-dicarbonsäure (Dioic acid, CAS-Nummer 20701-68-2; vorläufige INCI-Bezeichnung Octadecendioic acid), Licochalcon A, Ascorbinsäure und deren Derivate Vitamin E und dessen Derivate, Vitamin A und dessen Derivate,y-Oryzanol, Panthenol und/oder Niacinamid.

Ein weiterer erfindungsgemäß vorteilhafter Wirkstoff stellt beispielsweise Polidocanol dar.

Die Menge der Wirkstoffe (eine oder mehrere Verbindungen) in den Zubereitungen beträgt erfindungsgemäß vorzugsweise 0,001 bis 30 Gew.-%, besonders bevorzugt 0,05 bis 20 Gew.-%, insbesondere 0,1 bis 10 Gew.-%, bezogen auf das Gesamtgewicht der Zubereitung.

Schließlich können die erfindungsgemäßen geformten Seifenprodukte Duftstoffe und weitere übliche Hilfs- und Zusatzstoffe in einer Menge von bis zu 5 Gew.-% enthalten. Geeignete Hilfsstoffe sind z. B. Bindemittel oder Plastifikatoren. Als solche eignen sich z.B. Glycerin, Fettsäurepartialglyceride oder Fettalkohole mit 12 - 22 C-Atomen. Die Fettalkohole können z. B. als Nebenprodukt der Alkyl-(oligo)-glucoside gemeinsam mit diesen zugesetzt werden, wenn man die Alkyl-(oligo)-glucoside als Rohprodukt mit einem Gehalt an bis zu 50 Gew.-% freiem Fettalkohol einsetzt.

Die Herstellung der erfindungsgemäßen festen Reinigungsstücke kann in der für Seifen üblichen Weise erfolgen. Dabei wird zunächst aus Fettsäureansatz und Natronlauge eine Grundseife mit einem Feststoffgehalt von 25 - 50 Gew.-% hergestellt und auf einen Feststoffgehalt von 50 - 70 Gew.-% aufkonzentriert. In diese z. B. 60%-ige Grundseife kann bereits, falls gewünscht oder erforderlich, freie Fettsäure, ein anionisches Tensid und ein Komplexbildner eingemischt werden. Danach wird die Grundseife z. B. in einem Vakuumexpansionstrockner bei 120 °C bis 130 °C weiter entwässert. Bei der Expansion kühlt sich die Seife spontan auf Temperaturen unter 60 °C ab und wird fest. Dabei fallen Seifennudeln mit einem Feststoffgehalt von 73 - 85 Gew.-% an.

Die Weiterverarbeitung dieser Grundseife stellt dann die Konfektionierung zur Feinseife dar.

Sie erfolgt in einem Seifenmischer, in dem ein Slurry aus dem Alkyl-(oligo)-glucosid und den übrigen Hilfs- und Zusatzmitteln in die Seifennudeln eingemischt wird. Dabei werden die Grundseifennudeln und der Slurry aus Alkyl-(oligo)-glucosid und z. B. Duftstoffen, Farbstoffen, Pigmenten und anderen Hilfsmitteln in einem Schneckenmischer mit Lochsieben intensiv gemischt und schließlich über eine Strangpresse ausgetragen und gegebenenfalls einer Stückpresse zugeführt, wenn Seifenstücke hergestellt werden sollen.

Feste Reinigungsstücke im Sinne der Erfindung können aber auch als Nudeln, Nadeln, Granulate, Extrudate, Schuppen und in jeder anderen für Seifenprodukte üblichen Formgebung vorliegen.

Die erfindungsgemäßen Seifenprodukte zeichnen sich durch ein besonders angenehmes Hautgefühl während und nach der Wäsche aus. Die bei Gebrauch oftmals auftretende Rissbildung ist bei den erfindungsgemäßen Seifenprodukten deutlich reduziert. Diese beiden vorteilhaften Eigenschaften kommen den Verbraucherwünschen entgegen und stellen für den Endverbraucher eine deutliche Verbesserung in der täglichen Hygiene dar.

### Beispiele

### Seifenherstellung:

Die Grundseifennudeln werden mit den übrigen Komponenten in einen üblichen Seifenmischer (Schneckenmischer mit Lochsieb) dosiert, durch mehrmaliges Vermischen homogenisiert, über eine Strangpresse ausgetragen, geschnitten und in üblicher Weise zu Stücken verarbeitet.

### Grundseifen:

| | Gew.-% | Gew.-% | Gew.-% | Gew.-% | Gew.-% | Gew.-% | Gew.-% |
|---|---|---|---|---|---|---|---|
| Natriumtallowat | 68,0 | 68,0 | 65,0 | 0 | 68,0 | 72,25 | 76,5 |
| Natriumcocoat | 0 | 17,0 | 17,0 | 82,0 | 17,0 | 12,75 | 8,5 |
| Natriumpalmkernöl | 17,0 | 0 | 0 | 0 | 0 | 0 | 0 |
| Wasser | 11,0 | 11,0 | 12,0 | 12,0 | 11,0 | 11,0 | 11,0 |
| Natriumchlorid | 0,5 | 0,5 | 0,5 | 0,5 | 0,5 | 0,5 | 0,5 |
| Ethylendiamintetraessigsäure | 0 | 0 | 0,2 | 0 | 0 | 0 | 0 |
| Natriumetidronat | 0,1 | 0,1 | 0 | 0,1 | 0,1 | 0,1 | 0,1 |
| Glycerin | 2,5 | 2,5 | 0,5 | 2,5 | 2,5 | 2,5 | 2,5 |
| Natrium-Palmkernfettsäuresalze | ad 100,0 | ad 100,0 | ad 100,0 | ad 100,0 | ad 100,0 | ad 100,0 | ad 100,0 |

### Seifenstücke:

| | Vergleichsbeispiele Gew.-% | Vergleichsbeispiele Gew.-% | Vergleichsbeispiele Gew.-% | Vergleichsbeispiele Gew.-% | Vergleichsbeispiele Gew.-% |
|---|---|---|---|---|---|
| Wollwachsalkohol | 0,10 | 0,10 | 0,10 | 0,00 | 0,10 |
| Grundseife | 93,50 | 96,40 | 85,90 | 91,00 | 92,50 |
| Paraffinöl | 1,50 | 1,00 | 0,50 | 1,00 | 1,00 |
| Polyethylenglycol-150 | 0,00 | 0,00 | 0,00 | 2,00 | 0,00 |
| Talkum | 0,00 | 0,00 | 5,00 | 0,00 | 0,00 |
| Parfum | 1,00 | 1,00 | 0,70 | 2,00 | 0,50 |
| Natriumthiosulfat | 0,30 | 0,40 | 1,00 | 0,40 | 0,40 |
| Natürliche Öle | 0,20 | 0,20 | 0,10 | 0,00 | 0,20 |
| Titandioxid | 0,40 | 0,40 | 0,40 | 0,20 | 0,40 |
| Farbstoff | 0.01 | 0,00 | 0,05 | 0,00 | 0,00 |
| Disteardimoniumhectorit | 0,03 | 0,03 | 0,05 | 0,00 | 0,03 |
| Octyldodecanol | 0,00 | 0,50 | 0,50 | 0,50 | 0,50 |
| Polyethylen | 0,00 | 0,00 | 0,10 | 0,00 | 0,20 |
| Süßholz-Extrakt | 0,00 | 0,10 | 0,00 | 0,20 | 0,00 |
| Wasser | ad 100,0 | ad 100,0 | ad 100,00 | ad 100,0 | ad 100,0 |

| | Vergleichsbeispiele Gew.-% | Vergleichsbeispiele Gew.-% | Vergleichsbeispiele Gew.-% | Vergleichsbeispiele Gew.-% | Vergleichsbeispiele Gew.-% |
|---|---|---|---|---|---|
| Wollwachsalkohol | 0,10 | 0,10 | 0,10 | 0,00 | 0,10 |
| Grundseife | 83,50 | 94,40 | 87,00 | 93,00 | 92,50 |
| Paraffinöl | 1,50 | 1,00 | 0,50 | 1,00 | 1,00 |
| Zeolith | 3,00 | 0,00 | 0,00 | 2,00 | 0,00 |
| Talkum | 5,00 | 0,00 | 5,00 | 0,00 | 0,00 |
| Parfum | 1,00 | 1,00 | 0,70 | 2,00 | 0,50 |
| Natriumthiosulfat | 2,0 | 0,40 | 1,00 | 0,40 | 0,40 |
| Natürliche Öle | 0,20 | 0,20 | 0,10 | 0,00 | 0,20 |
| Titandioxid | 0,80 | 0,40 | 0,00 | 0,20 | 0,40 |
| Farbstoff | 0,00 | 0,10 | 0,00 | 0,00 | 0,05 |
| Disteardimoniumhectorit | 0,03 | 0,03 | 0,05 | 0,00 | 0,03 |
| Octyldodecanol | 0,50 | 0,50 | 0,50 | 0,50 | 0,50 |
| Niacinamid | 0,00 | 0,50 | 1,00 | 0,00 | 0,20 |
| Zinkoxid | 0,00 | 0,00 | 1,00 | 0,00 | 0,50 |
| Hydroxypropyl Stärke Phosphat | 0,00 | 0,00 | 0,00 | 0,00 | 3,00 |
| Natriumlaurylethersulfat | 2,00 | 0,00 | 0,00 | 0,00 | 0,00 |
| Wasser | ad 100,0 | ad 100,0 | ad 100,00 | ad 100,0 | ad 100,0 |

## Patentansprüche

1. Festes Seifenstück, enthaltend mehr als 0,2 % eines Thiosulfatsalzes, 50 - 90 % Fettsäuresalz, Wasser in einer Menge von 5 - 35 Gew.% und zusätzliche anionische Tenside kleiner 10%.

2. Seifenstück nach Patentanspruch 1 **dadurch gekennzeichnet, dass** der pH-Wert einer 1 % igen wässerigen Lösung größer als 8 ist.

3. Seifenstück nach einem der vorangehenden Patentansprüche **dadurch gekennzeichnet, dass** die Fettsäuren aus 50 - 95 Gew.-% C₁₆-C₁₈-Fettsäuren und aus 5 - 50 Gew.-% C₁₂-C₁₄-Fettsäuren, bevorzugt **dadurch gekennzeichnet, dass** die Fettsäuren aus 50 - 85 Gew.-% C₁₆-C₁₈-Fettsäuren und aus 10 - 50 Gew.-% C₁₂-C₁₄-Fettsäuren zusammengesetzt sind.

4. Seifenstück nach einem der vorangehenden Patentansprüche **dadurch gekennzeichnet, dass** zusätzlich 1-10 Gew.-% freie Fettsäuren mit 12 bis 22 Atomen enthalten sind.

5. Seifenstück nach einem der vorangehenden Patentansprüche **dadurch gekennzeichnet, dass** es 1 - 99 Ges.-% Fettsäuren mit 12 - 22 C-Atomen, in Form ihrer Alkaliseifen enthält.

6. Seifenstück nach einem der vorangehenden Patentansprüche **dadurch gekennzeichnet, dass** der Schmelzpunkt größer als 45 °C ist.

7. Seifenstück nach einem der vorangehenden Patentansprüche **dadurch gekennzeichnet, dass** das oder die Thiosulfatsalze aus der Gruppe der anorganischen Alkalimetallthiosulfate, bevorzugt Natriumthiosulfat gewählt werden.

8. Seifenstück nach einem der vorangestellten Ansprüche **dadurch gekennzeichnet, dass** es in einem Kissen aus wasserunlöslichem Vlies, Netz oder gelochter Folie eingeschlossen ist.

9. Verwendung von Thiosulfatsalzen zur Reduktion der Rissbildung bei Seifen nach einem der vorangehenden Patentansprüche.

## Claims

1. Solid soap bar comprising more than 0.2% of a thiosulphate salt, 50 - 90% of fatty acid salt, water in an amount of 5 - 35% by weight and additional anionic surfactants less than 10 %.

2. Soap bar according to Claim 1, **characterized in that** the pH of a 1 % strength aqueous solution is greater than 8.

3. Soap bar according to one of the preceding claims, **characterized in that** the fatty acids are composed of 50 - 95% by weight of C₁₆-C₁₈-fafty acids and of 5 - 50% by weight of C₁₂-C₁₄-fatty acids, preferably **characterized in that** the fatty acids are composed of 50 - 85% by weight of C₁₆-C₁₈-fatty acids and of 10 - 50% by weight of C₁₂-C₁₄-fatty acids.

4. Soap bar according to one of the preceding claims, **characterized in that** additionally 1 - 10% by weight of free fatty acids having 12 to 22 carbon atoms are present.

5. Soap bar according to one of the preceding claims, **characterized in that** it comprises 1 - 99 % by weight of fatty acids having 12-22 carbon atoms in the form of their alkali soaps.

6. Soap bar according to one of the preceding claims, **characterized in that** the melting point is greater than 45°C.

7. Soap bar according to one of the preceding claims, **characterized in that** the thiosulphate salt or salts are selected from the group of inorganic alkali metal thiosulphates, preferably sodium thiosulphate.

8. Soap bar according to one of the preceding claims, **characterized in that** it is enclosed in a pad made of water-insoluble nonwoven, netting or perforated film.

9. Use of thiosulphate salts for reducing cracking in soaps according to one of the preceding claims.

## Revendications

1. Barre de savon solide, contenant plus de 0,2 % d'un thiosulfate, 50-90 % de sel d'acide gras, de l'eau en une quantité de 5-35 % en poids et moins de 10 % de tensioactifs anioniques supplémentaires.

2. Barre de savon selon la revendication 1, **caractérisée en ce que** le pH d'une solution aqueuse à 1 % est supérieur à 8.

3. Barre de savon selon l'une quelconque des revendications précédentes, **caractérisée en ce que** les acides gras sont composés de 50-95 % en poids d'acides gras en C₁₆-C₁₈ et de 5-50 % en poids d'acides gras en C₁₂-C₁₄, de préférence **caractérisée en ce que** les acides gras sont composés de 50-85 % en poids d'acides gras en C₁₆-C₁₈ et de 10-50 % en poids d'acides gras en C₁₂-C₁₄.

4. Barre de savon selon l'une quelconque des revendications précédentes, **caractérisée en ce qu'**en outre 1-10 % en poids d'acides gras libres ayant de 12 à 22 atomes de carbone sont contenus.

5. Barre de savon selon l'une quelconque des revendications précédentes, **caractérisée en ce qu'**elle contient 1-99 % en poids d'acides gras ayant 12-22 atomes de carbone, sous forme de leurs savons alcalins.

6. Barre de savon selon l'une quelconque des revendications précédentes, **caractérisée en ce que** le point de fusion est supérieur à 45 °C.

7. Barre de savon selon l'une quelconque des revendications précédentes, **caractérisée en ce que** le ou les thiosulfates sont choisis dans le groupe des thiosulfates de métaux alcalins inorganiques, le thiosulfate de sodium étant préféré.

8. Barre de savon selon l'une quelconque des revendications précédentes, **caractérisée en ce qu'**elle est incluse dans un coussin en non-tissé, filet ou film perforé.

9. Utilisation de thiosulfates pour la réduction du fendillement de savons selon l'une quelconque des revendications précédentes.
